# FASCICULE DE BREVET EUROPEEN

(11) **EP 3 802 904 B1**
(45) Date de publication et mention de la délivrance du brevet: **29.01.2025**
(21) Numéro de dépôt: 19735366.7
(22) Date de dépôt: 05.06.2019
(51) Int. Cl.: C23C 8/22, C23C 8/80, C22C 38/44, C22C 38/46, C22C 38/52

(54) **PROCÉDÉ DE CÉMENTATION BASSE PRESSION D'UNE PIÈCE COMPRENANT DE L'ACIER**
VERFAHREN ZUR NIEDERDRUCKAUFKOHLUNG EINES WERKSTÜCKES AUS STAHL
METHOD FOR LOW-PRESSURE CARBURISING OF A WORKPIECE COMPRISING STEEL

(30) Priorité: 05.06.2018 FR 1854876
(43) Date de publication de la demande: 14.04.2021
(73) Titulaire: Safran Helicopter Engines, 64510 Bordes (FR)
(72) Inventeur: PETROIX, Bruno, 77550 MOISSY-CRAMAYEL (FR); MARCARIE, André, 77550 MOISSY-CRAMAYEL (FR)
(74) Mandataire: Gevers & Orès
(86) Numéro de dépôt international: PCT/FR2019/051338
(87) Numéro de publication internationale: WO 2019/234352

(56) Documents cités:
- EP-A1- 1 101 826
- WO-A1-2016/160751
- FR-A1- 2 678 287
- FR-A1- 2 821 362
- FR-A1- 2 847 591

## Description

### DOMAINE TECHNIQUE

La présente invention a pour objet un procédé de cémentation basse pression d'une pièce comprenant de l'acier.

### ÉTAT DE L'ART

Le terme de cémentation désigne un procédé classique du domaine de la métallurgie. Il s'agit d'un traitement thermochimique consistant à faire pénétrer superficiellement du carbone (C) dans une pièce en acier afin de la transformer, en surface, en un acier fortement carburé. On appelle acier un alliage métallique constitué principalement de fer (Fe) et de carbone (allant, pour le carbone (C), d'un taux massique proche de 0%, correspondant à des traces infimes, jusqu'à un taux de 2%). La teneur en carbone a une influence considérable sur les propriétés de l'acier. En dessous de 0,008% en carbone (C), par exemple, l'acier est plutôt malléable et on parle de « fer ». La teneur en carbone (C) modifie notamment profondément la température de fusion et les propriétés mécaniques de l'acier. L'augmentation de la teneur en carbone d'un acier améliore la dureté (résistance opposée par une surface à la pénétration d'une pointe) de celui-ci et diminue son allongement à la rupture. L'augmentation du taux de carbone en surface permet ainsi d'accroître les propriétés mécaniques superficielles de la pièce, et d'augmenter sa résistance à l'usure et son endurance.

Grâce à la cémentation, on crée un gradient de carbone décroissant en direction du coeur de la pièce. La concentration en carbone est ainsi enrichie à la surface de la pièce. Le procédé de cémentation est connu depuis plus de cent ans, sa mise en oeuvre a beaucoup évolué depuis ses débuts, et elle se pratique sous forme gazeuse depuis plus de 20 ans. En particulier, aujourd'hui, la méthode la plus fréquemment utilisée est la cémentation gazeuse basse pression (CBP) qui est un processus de cémentation réalisé dans une enceinte de cémentation sous vide, et qui utilise des hydrocarbures gazeux à très basse pression et à température élevée afin d'obtenir une couche de surface enrichie en carbone et durcie, comme par exemple exposé dans les documents - FR 2 678 287 A1 et WO 2016/160751 A1.

On entend par cémentation basse pression un processus de cémentation réalisé dans un four sous vide à parois froides, qui utilise des hydrocarbures gazeux à basse pression : 2 à 20 mbar (200 à 2000 Pa) absolus, par exemple 10 mbar (1000 Pa), et à température élevée.

Le procédé Infracarb^{®} d'ECM Technologies est le procédé breveté utilisé dans notre Installation Modulaire de Cémentation et Traitements. Plus précisément, Infracarb^{®} consiste en une injection en alternance d'hydrocarbure C2H2, pour créer un enrichissement en surface par craquage des molécules à haute température et d'un gaz neutre N2 pour la diffusion.

La difficulté de la cémentation CBP réside dans la limitation de la profondeur de diffusion du carbone, en particulier lors de la cémentation de matériaux très sensibles à la présence de carbone, tels que les alliages Ferrium^{®} C61 ^{™} et Ferrium^{®} C64^{™} commercialisés par la société Questek, et pour lesquels il ne faut pas dépasser un taux de 0,5% de carbone (C) en surface.

En effet, les alliages Ferrium^{®} C61^{™} et C64^{™} diffèrent des compositions classiques (par exemple des compositions comprenant 0,16% de carbone (C), 3% de nickel (Ni), moins de 1% de chrome (Cr) et des traces de molybdène (Mo) par des taux plus élevés en carbone (C) et en éléments gammagènes : par exemple des taux de l'ordre de 0,2% de carbone (C), 9% de nickel (Ni), 3,5% de chrome (Cr) et 1% de molybdène (Mo).

Les éléments gammagènes, parmi lesquels figurent notamment le cobalt (Co), le nickel (Ni), l'azote (N), le cuivre (Cu), sont des éléments d'addition qui augmentent la plage de stabilité d'un allotrope particulier du fer : l'austénite. L'austénite permet une grande solubilité du carbone. La grande majorité des aciers dits inoxydables sont austénitiques et ils combinent une bonne résistance à la corrosion avec des propriétés mécaniques élevées.

Cependant, ces alliages Ferrium^{®} C61^{™} et Ferrium^{®} C64^{™} comportent également un taux plus élevé d'éléments alphagènes, tels que le molybdène (Mo) et le chrome (Cr). Les éléments alphagènes tendent, quant à eux, à déstabiliser l'austénite, au profit de la ferrite. La ferrite est un allotrope de l'acier dissolvant mal le carbone (C) et présentant des propriétés ferromagnétiques à faibles températures. Ainsi, dès que la concentration en carbone (C) devient trop élevée, on observe la précipitation de complexes ferriques formant des corps indésirables avec un effet catastrophique sur la microstructure de la pièce en acier. En effet, ces précipités ferriques prennent la forme de carbures formant des réseaux qui renforcent localement la dureté de la pièce mais qui fragilisent la pièce dans son ensemble.

Ainsi, il faut pouvoir cémenter la pièce dans les bonnes proportions de carbone (C) afin de renforcer les propriétés mécaniques surfaciques de la pièce, sans altérer la microstructure de celle-ci.

Pour les alliages Ferrium^{®} C61^{™} et Ferrium^{®} C64^{™}, les propriétés souhaitées sont particulièrement dépendantes des variations de la structure métallographique et du taux surfacique de carbone (C). Ces deux caractéristiques dépendent directement des traitements thermochimiques mis en place lors des procédés de cémentation. L'obtention d'une structure présentant les caractéristiques nécessaires au bon usage de la pièce dépend donc directement des paramètres définis lors de la cémentation.

L'invention vise à atteindre cet objectif. Elle propose ainsi un procédé de cémentation basse pression adapté aux pièces en acier comportant des éléments alphagènes et gammagènes.

### EXPOSÉ DE L'INVENTION

L'invention a ainsi pour objet un procédé de cémentation basse pression d'une pièce comprenant, notamment en surface, de l'acier, selon la revendication indépendante 1. Des modes de réalisation préférés sont présents aux revendications dépendantes.

Ceci permet de réaliser une cémentation sous atmosphère inerte, en particulier sous pression partielle de gaz neutre (par exemple du diazote (N2)) et non plus sous vide. La diffusion est ainsi réalisée sous pression partielle de gaz neutre après une phase de purge à l'aide d'un débit élevé de gaz neutre). On obtient ainsi des structures saines, exemptes de précipités intergranulaires formant des réseaux et présentant un taux d'austénite résiduelle acceptable.

La multiplication des étapes d'injection permet de ne pas sursaturer la surface de l'austénite, et d'apporter la juste quantité de carbone (C) dans des limites maximales d'absorption par diffusion en subsurface de l'acier (cette absorption étant fonction de la profondeur cémentée recherchée). Par conséquent, cette multiplication des étapes d'injection permet d'éviter la formation de composés indésirables, en particulier dans la zone sub-surfacique (par exemple, des précipités de cémentite aux joints de grains).

Ainsi donc, l'étape d'injection permet donc l'enrichissement en carbone (C), et l'étape de diffusion permet la dilution et la diffusion de cet enrichissement de carbone (C) dans l'austénite de manière à atteindre la profondeur recherchée. Cette diffusion évite ainsi la sursaturation en surface et la précipitation du carbone (C) qui peut éventuellement conduire à des dépôts de suie néfastes à l'enrichissement de l'acier.

Le procédé selon l'invention peut comprendre une ou plusieurs des caractéristiques ou étapes ci-dessous, prises isolément les unes des autres ou en combinaison les unes avec les autres :
- le taux de carbone surfacique supérieur prédéterminé est le même pour tous les cycles,
- le gaz cémentant présente un taux de dilution compris entre 0 et 75%, un très faible taux de dilution étant à privilégier pour les fortes profondeurs de cémentation et alors qu'un taux de dilution très élevé est à privilégier pour les (très)faibles profondeurs de cémentation,
- après la réalisation du dernier cycle de cémentation, le procédé comporte une étape de diffusion finale suivie d'une étape de refroidissement durant laquelle la vitesse de refroidissement est comprise entre 7°C/min et 200°C/min,
- l'étape de refroidissement suivant l'étape de diffusion finale est réalisée hors de l'enceinte de cémentation, dans une cellule de refroidissement dédiée.
- la pièce est constituée dudit acier.

### DESCRIPTION DES FIGURES

L'invention sera mieux comprise et d'autres détails, caractéristiques et avantages de l'invention apparaîtront à la lecture de la description suivante faite à titre d'exemple non limitatif et en référence aux dessins annexés dans lesquels :
- la figure 1 est un schéma d'une enceinte de cémentation basse pression dans laquelle est déposée une pièce destinée à être cémentée selon le procédé de la présente invention ;
- la figure 2 est un graphique schématisé du taux massique de carbone (C) présent en surface d'une pièce soumise à un procédé de cémentation basse pression selon l'invention, en fonction du temps,
- la figure 3 est une représentation graphique du taux massique de carbone (C) présent dans la pièce en fonction de l'éloignement de la surface vers le coeur de ladite pièce, et à différentes étapes d'un cycle du procédé selon l'invention, pour un échantillon de fer pur.

### DESCRIPTION DETAILLÉE

Le procédé décrit ici s'applique avantageusement à une pièce 1 comprenant ou étant constituée d'un acier comportant des éléments alphagènes et gammagènes, ledit acier comprenant, par exemple, en pourcentage en poids :
- de 0,10% à 0,20% en carbone (C),
- de 0,1% à 20% en cobalt (Co),
- de 2% à 15% en nickel (Ni),
- de 1% à 10% en chrome (Cr).

Le procédé s'applique de préférence à une pièce 1 comprenant ou étant constituée d'un alliage de type Ferrium^{®} C61^{™} et Ferrium^{®} C64^{™}. L'alliage Ferrium^{®} C61^{™} est un acier de composition :
- 0,15% en carbone (C),
- 3,5% en chrome (Cr)
- 9,5% en nickel (Ni)
- 18% en cobalt (Co),
- 1,1% en molybdène (Mo),
- 0,08% en vanadium (V).

L'alliage Ferrium^{®} C64^{™} est un acier de composition :
- 0,11% en carbone (C),
- 3,5% en chrome (Cr)
- 7,5% en nickel (Ni)
- 16,3% en cobalt (Co),
- 1,75% en molybdène (Mo),
- 0,2% en tungstène (W),
- 0,02% en vanadium (V).

Dans le présent exemple, l'alliage testé est le fer pur.

Comme visible sur la figure 1, le procédé selon l'invention se compose d'un ou plusieurs cycles qui se succèdent. Dans l'exemple illustré en figure 2, il met en oeuvre une succession de quatre cycles C1, C2, C3, C4. Chaque cycle C1, C2, C3, C4 comporte une étape 10 d'injection d'un gaz cémentant, par exemple du propane (C₃H₈) ou de l'acétylène (C₂H₂), suivie d'une étape 12 d'injection d'un gaz neutre, par exemple de l'argon (Ar) ou du diazote (N₂). Il s'agit d'une étape 12 de diffusion sous pression partielle d'un gaz neutre. De préférence, chaque étape 10 d'injection du gaz cémentant est directement suivie de l'étape 12 d'injection de gaz neutre.

Le procédé comprend tout d'abord une étape de mise en place de la pièce 1 dans une enceinte de cémentation 2, comme visible sur la figure 1. Cette enceinte de cémentation 2 comporte notamment une entrée de gaz 3 et une sortie de gaz 4 et peut être fermée de manière étanche et isotherme.

Une fois que la pièce 1 est mise en place dans l'enceinte 2 de cémentation, celle-ci est refermée et portée en température. Une fois que la pièce 1 a atteint une température stabilisée visée, la succession de cycles C1, C2, C3, C4 commence.

Tel qu'illustré en figure 2, la première étape de chaque cycle C1, C2, C3, C4 est une étape 10 d'injection de gaz cémentant, (également appelée étape d'enrichissement en carbone) dans l'enceinte de cémentation 2. Cette étape 10 d'enrichissement a une durée t₁ comprise entre 30 et 250s, de préférence entre 50 et 150s. La durée t₁ de l'étape d'enrichissement 10 est fonction d'un taux surfacique supérieur 14 de carbone (C) prédéterminé et visé in fine (c'est-à-dire qu'il s'agit d'une température destinée à être atteinte en fin de procédé) en surface de la pièce 1. Par « surface » on entend ici une profondeur sensiblement nulle, de préférence nulle. Dans des conditions optimales, ce taux surfacique supérieur 14 peut correspondre à la limite de solubilité du carbone (C) dans l'austénite, à la température de cémentation donnée. Ce taux surfacique supérieur 14 est typiquement supérieur au taux 16 de carbone (C) surfacique initial de la pièce 1 à traiter.

Pendant cette étape d'enrichissement 10, le gaz cémentant est injecté dans l'enceinte de cémentation 2 à un débit compris entre 1000 NI/h et 3000 Nl/h, soit entre 2,778 x 10⁻⁴ et 8,333 x 10⁻⁴ Nm³/s (de préférence entre 1300 et 1700 Nl/h, soit entre 3,611 x 10⁻⁴ et 4,722 x 10⁻⁴ Nm³/s), la température de cémentation étant comprise entre 950°C et 1050°C (et de préférence égale à 1000°C ± 10°C).

L'unité NI/h est un normo litre par heure. Le normo litre est dérivé du normo mètre cube. Le normo mètre cube, de symbole Nm3 ou parfois m3(n), est une unité de mesure de quantité de gaz qui correspond au contenu d'un volume d'un mètre cube, pour un gaz se trouvant dans lesconditions normales de température et de pression (0 ou 15 ou plus rarement 20 °C selon les référentiels et 1 atm, soit 101 325 Pa).

Il s'agit d'une unité usuelle, toutefois non reconnue par le Bureau international des poids et mesures. Pour un gaz pur, un normo mètre cube correspond à environ 44,6 moles de gaz.

En particulier, le taux de dilution du gaz cémentant injecté est compris entre 0 et 75%, de préférence entre 0 et 25%, et le gaz cémentant est injecté à une pression comprise entre 0,1 bar et 3 bar (entre 10.000 Pa et 300.000 Pa), de préférence égale à 230±50 mbar (23.000 ± 5000 Pa). Par « taux de dilution » on parle ici d'une dilution du gaz cémentant dans un gaz neutre, typiquement, le gaz neutre argon (Ar) ou diazote (N2).

Pendant l'étape 10 d'enrichissement, on assiste à une saturation partielle ou totale de l'austénite en surface de la pièce d'acier. Le taux de carbone maximum (C) 14 souhaité à la fin de l'étape 10 d'enrichissement dépend de la nuance d'acier ainsi que de la température à laquelle s'effectue la cémentation.

A l'issue de l'étape 10 d'injection du gaz cémentant, on fait diffuser les molécules de carbone (C) venues enrichir le taux de carbone (C) de la pièce 1, vers le coeur de ladite pièce 1, afin d'en homogénéiser la composition, comme visible sur la figure 3.

La figure 3 représente le profil carbone d'une pièce 1 soumise au procédé selon l'invention, c'est-à-dire le taux massique de carbone présent dans la pièce 1 en fonction de l'éloignement de la surface vers le coeur de ladite pièce 1, c'est-à-dire de la profondeur de la pièce 1. La figure 3 illustre à la fois un taux de carbone (C) 18 (en pointillés) à l'issue de l'étape 10 d'enrichissement, avant le début de l'étape 12 de diffusion, et un taux de carbone (C) 20 (en trait plein) à l'issue de l'étape 12 de diffusion. On voit ainsi que le taux de carbone (C) 18 en fonction de la profondeur à l'issue de l'étape 10 d'enrichissement présente une décroissance sensiblement exponentielle : en surface de la pièce, le taux de carbone (C) 18 et très élevé, alors qu'à une profondeur de 0,2 mm, ce taux 18 est égal à une valeur proche de 0 (dans le cas de l'échantillon en fer pur utilisé pour les mesures illustrées par la figure 3).

La deuxième étape de chaque cycle C1, C2, C3, C4 est une étape 12 de diffusion. Cette étape 12 de diffusion se déroule sous atmosphère neutre et nécessite ainsi, comme indiqué plus haut, l'injection d'un gaz neutre tel que le diazote (N₂) ou l'argon (Ar) dans l'enceinte de cémentation 2. Ainsi, dès que l'étape d'enrichissement 10 est terminée, du gaz neutre est injecté dans l'enceinte de cémentation 2.

Le balayage de gaz généré lors de l'entrée de gaz neutre rend plus efficiente l'élimination des molécules de gaz cémentant en surface de la pièce 1. En effet cette élimination des molécules de gaz stoppe de facto l'enrichissement en cours. Dans une atmosphère sous vide, l'élimination de ces molécules est beaucoup plus lente.

Plus particulièrement, l'étape 12 de diffusion se compose de deux phases : une phase de purge du gaz cémentant d'une durée t₂ comprise entre 5 et 60s (de préférence 10±5s), et une phase de diffusion à proprement parler, d'une durée t₃ comprise entre 10 et 2000s (de préférence 30 à 2000s). La durée de l'étape 12 de diffusion est donc, comme visible sur la figure 2, de (t₂+t₃).

Dans l'exemple choisi, les valeurs t₁, t₂ t₃ ont été prises identiques pour simplification. Dans les faits, suivant la finesse de traitement souhaitée, elles sont souvent appelées à être modifiées (ajustées) d'un cycle C1, C2, C3, C4 à l'autre.

La différence entre les deux phases de l'étape 12 de diffusion réside dans le débit d'injection du gaz neutre. Pendant la durée t₂ de la phase de purge, le gaz neutre est injecté dans l'enceinte de cémentation 2 à un débit compris entre 1000 et 10000 NI/h, soit entre 2,778 x 10⁻⁴ et 2,778 x 10⁻³ Nm³/s, de préférence égal à 6000±500 Nl/h, soit 1,667 x 10⁻³ ± 1,389 x 10 ⁻⁴ Nm³/s, à une pression de gaz neutre dans l'enceinte 2 comprise entre 0,1 et 7 bar, de préférence égale à 230±50 mbar (23.000 ± 5000 Pa). Pendant la durée de t₃ chaque phase de diffusion, après la phase de purge, le gaz neutre est injecté à un débit compris entre 500 NI/h et 3000 NI/h, soit entre 1,389 × 10 ⁴ et 8,333 × 10⁻⁴ Nm³/s, de préférence égal à 1800±500 NI/h, soit entre 5 × 10 ⁻⁴ ± 1,389 × 10 ⁻⁴ Nm³/s, la pression dans l'enceinte de cémentation 2 étant comprise entre 2 et 25 mbar (entre 200 et 2500 Pa), de préférence comprise entre 7 et 13 mbar (entre 700 et 1300 Pa).

Comme visible sur la figure 3, à l'issue de l'étape de diffusion 12, on constate que le taux de carbone (C) 20 en fonction de la profondeur de la pièce 1 présente sensiblement un plateau, pour une profondeur allant de de 0 à 0,1 mm, avant de décroître pour atteindre un taux égal à une valeur proche de 0 (pour l'échantillon de fer pur dont les valeurs sont illustrées en figure 3) pour une profondeur de 0,2 mm.

Sur la figure 2, on voit que le taux de carbone surfacique (C) inférieur 22 prédéterminé à la fin de l'étape 12 de diffusion (comprenant une phase de purge et une phase de diffusion), est inférieur au taux de carbone (C) surfacique supérieur 14 qui avait été obtenu à l'issue de l'étape 10 d'enrichissement. Ce taux surfacique inférieur 22 prédéterminé peut être toutefois supérieur au taux surfacique 16 initial.

Il est toutefois important de garder à l'esprit que le taux surfacique inférieur ne correspond ni à valeur physique, ni à une caractéristique du matériau, ni à une valeur figée ou pilotée. La valeur de ce taux surfacique inférieur 22 est obtenue en aval des modalités de mise en oeuvre de la cémentation visée par la présente invention à savoir, très globalement :
- le matériau traité et la profondeur cémentée visée,
- les caractéristiques de l'installation de cémentation utilisée.
La valeur précise de ce taux surfacique inférieur 22 n'est in fine ni mesurée, ni réellement connue.

Le procédé étant cyclique, après l'étape 12 de diffusion d'un cycle donné C1, C2, C3, on passe à un nouveau cycle C2, C3, C4 et donc à une nouvelle étape 10 d'enrichissement. Les étapes d'enrichissement 10 et de diffusion 12 se succèdent de manière cyclique et le nombre de cycles C1, C2, C3, C4 est compris entre 1 et 30, de préférence entre 1 et 15. Comme visible sur la figure 1, les taux de carbone (C) supérieur 14 et inférieur 22 en surface obtenus à l'issue des différentes étapes 10, 12 restent inchangés tout au long du procédé. A titre d'exemple, un nombre de quatre cycles C1, C2, C3, C4 a été illustré en figure 2.

Une modification du nombre de cycle impacte taux de carbone maximum (C) 14 souhaité et le taux surfacique inférieur 22 prédéterminé, ainsi que la profondeur diffusée totale et le profil carbone final.

Lorsque le nombre de cycles C1, C2, C3, C4 désiré a été atteint, après la dernière phase de diffusion de la dernière étape 12 de diffusion du dernier cycle C4, une étape 24 de diffusion finale puis une étape de refroidissement sont mises en oeuvre, et l'on observe une chute de du taux de carbone (C) superficiel. Le refroidissement peut être réalisé hors de l'enceinte de cémentation 2, dans une cellule de refroidissement dédiée (non représentée). Le refroidissement permet de réduire progressivement la température de la pièce 1 depuis sa température de cémentation jusqu'à une température propre à la manipulation de la pièce 1. La vitesse de refroidissement de l'enceinte de cémentation 2 ou de l'enceinte dédiée est comprise entre 7°C/min et 200°C/min, de préférence 120±50 °C/min.

Suite à cette étape 24 de diffusion finale, le taux de carbone (C) surfacique final 26 est inférieur au taux de carbone (C) inférieur 22 obtenu en fin d'étape 12 de diffusion, mais il peut être supérieur au taux 16 initial, comme visible sur la figure 2.

Le taux de carbone (C) surfacique final 26 vise à être le plus proche possible du taux surfacique optimal théorique (0,5% en masse pour les aciers Ferrium).

Selon la composition chimique de l'acier et la nature des zones à cémenter, les taux surfaciques inférieurs 22 et supérieurs 14 visés et obtenus résultent des paramètres physiques de la pièce 1 à cémenter et de ceux de l'enceinte de cémentation 2 utilisée.

Différentes combinaisons des différents intervalles de valeurs de paramètres données ci-dessus permettent d'obtenir des traitements thermochimiques de la pièce 1 traitée différents. Ces différences portent notamment sur la profondeur cémentée et sur le type de structure cémentée obtenue. La forme de la pièce 1 cémentée (par exemple des pièces présentant des dentures) doit aussi être prise en compte lors du réglage des paramètres du procédé de cémentation.

## Revendications

1. Procédé de cémentation basse pression d'une pièce (1) comprenant de l'acier, ledit acier comprenant, en pourcentage en poids :
- de 0,10% à 0,20% en carbone,
- de 0,1% à 20% en cobalt,
- de 2% à 15% en nickel,
- de 1% à 10% de chrome,
**caractérisé en ce que** ledit procédé comprend :
a) une étape de mise en place de ladite pièce (1) dans une enceinte de cémentation (2), la pression dans l'enceinte de cémentation (2) est comprise entre 200 Pa et 2500 Pa, et
b) la réalisation de 1 à 30 cycles (C1, C2, C3, C4) consécutifs de cémentation, chaque cycle (C1, C2, C3, C4) comprenant :
i) une étape (10) d'injection de gaz cémentant choisi parmi le propane C₃H₈ et l'acétylène C₂H₂ dans l'enceinte de cémentation (2), à une pression comprise entre 10.000 Pa et 300.000 Pa, de manière à enrichir en carbone la surface de la pièce (1) et à faire croître le taux surfacique de carbone de la pièce (1) jusqu'à un taux surfacique supérieur (14) prédéterminé, le gaz cémentant étant injecté dans l'enceinte (2) à un débit compris entre 2,778 × 10 ⁻⁴ et 8,333 × 10 ⁻⁴ Nm³/s, la température de l'enceinte (2) étant comprise entre 950°C et 1050°C, et pendant une durée t₁ comprise entre 30 et 250s, et
ii) une étape (12) d'injection d'un gaz neutre choisi parmi le diazote N₂ et l'argon Ar dans l'enceinte de cémentation (2), à une pression comprise 10.000 Pa et 700.000 Pa, de manière à faire diffuser le carbone de la surface vers l'intérieur de la pièce (1), et à faire décroître le taux surfacique de carbone de la pièce (1) jusqu'à un taux surfacique inférieur (22) prédéterminé, l'étape (12) d'injection de gaz neutre comprenant une première phase d'injection de gaz neutre, à un débit compris entre 2,778 × 10 ⁻⁴ et 2,778 × 10⁻³ Nm³/s et pendant une durée t₂ comprise entre 5 et 60s, suivie d'une deuxième phase d'injection de gaz neutre, à un débit compris entre 1,389 × 10⁻⁴ et 8,333 × 10⁻⁴ Nm³/s, et pendant une durée t₃ comprise entre 10 et 2000s.

2. Procédé selon la revendication précédente, **caractérisé en ce que** le taux de carbone surfacique supérieur (14) prédéterminé est le même pour tous les cycles (C1, C2, C3, C4),

3. Procédé selon l'une quelconque des revendications précédentes, **caractérisé en ce que** le gaz cémentant présente un taux de dilution du gaz cémentant dans le gaz neutre compris entre 0 et 75%.

4. Procédé selon l'une quelconque des revendications précédentes, **caractérisé en ce qu'**il comporte, en outre, après la réalisation des cycles (C1, C2, C3, C4) de cémentation, une étape de diffusion finale (24) suivie d'une étape de refroidissement durant laquelle la vitesse de refroidissement est comprise entre 7°C/min et 200°C/min.

5. Procédé selon la revendication précédente, **caractérisé en ce que** l'étape de refroidissement suivant l'étape de diffusion finale (24) est réalisée hors de l'enceinte de cémentation (2), dans une cellule de refroidissement dédiée.

6. Procédé selon l'une quelconque des revendications précédentes, **caractérisé en ce que** la pièce (1) est constituée dudit acier.

## Patentansprüche

1. Verfahren zur Niederdruckzementierung eines Werkstücks (1), das Stahl umfasst, wobei der Stahl in Gewichtsprozent Folgendes umfasst:
- von 0,10% bis 0,20% Kohlenstoff,
- von 0,1 % bis 20% Kobalt,
- von 2% bis 15% Nickel,
- von 1 % bis 10% Chrom,
**dadurch gekennzeichnet, dass** das Verfahren Folgendes umfasst:
a) einen Schritt der Platzierung des Werkstücks (1) in eine Zementierungskammer (2), wobei der Druck in der Zementierungskammer (2) zwischen 200 Pa und 2500 Pa beträgt, und
b) die Durchführung von 1 bis 30 aufeinanderfolgenden Zementrierungszyklen (C1, C2, C3, C4), wobei jeder Zyklus (C1, C2, C3, C4) Folgendes umfasst:
i) einen Schritt (10) der Einspritzung von Zementierungsgas, das ausgewählt ist aus Propan C₃C₈ und AcetylenC₂H₂, in die Zementierungskammer (2) bei einem Druck zwischen 10.000 Pa und 300.000 Pa, derart, dass die Oberfläche des Werkstücks (1) mit Kohlenstoff angereichert wird und der oberflächenbezogene Kohlenstoffgehalt des Werkstücks (1) bis zu einem vorbestimmten oberen oberflächenbezogenen Gehalt (14) anwächst, wobei das Zementierungsgas bei einem Durchsatz zwischen 2,778 × 10⁻⁴ und 8,333 × 10⁻⁴ Nm³/s in die Kammer (2) eingespritzt wird, wobei die Temperatur der Kammer (2) zwischen 950°C und 1050°C beträgt, und für eine Dauer t₁ zwischen 30 und 250 s, und
ii) einen Schritt (12) der Einspritzung eines neutralen Gases, das ausgewählt ist aus Distickstoff N₂ und Argon Ar, in die Zementierungskammer (2) bei einem Druck zwischen 10.000 Pa und 700.000 Pa, derart, dass der Kohlenstoff von der Oberfläche zum Inneren des Werkstücks (1) verteilt wird und der oberflächenbezogene Kohlenstoffgehalt des Werkstücks (1) bis zu einem vorbestimmten unteren oberflächenbezogenen Gehalt (22) sinkt, wobei der Schritt (12) der Einspritzung von neutralem Gas eine erste Phase der Einspritzung von neutralem Gas bei einem Durchsatz zwischen 2,778 × 10⁻⁴ und 2,778 × 10⁻³ Nm³/s und für eine Dauer t₂ zwischen 5 und 60 s, gefolgt von einer zweiten Phase der Einspritzung von neutralem Gas bei einem Durchsatz zwischen 1,389 × 10⁻⁴ und 8,333 × 10⁻⁴ Nm³/s und für eine Dauer t₃ zwischen 10 und 2000 s umfasst.

2. Verfahren nach dem vorstehenden Anspruch, **dadurch gekennzeichnet, dass** der vorbestimmte obere oberflächenbezogene Kohlenstoffgehalt (14) für alle Zyklen (C1, C2, C3, C4) gleich ist.

3. Verfahren nach einem der vorstehenden Ansprüche, **dadurch gekennzeichnet, dass** das Zementierungsgas ein Verdünnungsverhältnis des Zementierungsgas im neutralen Gas zwischen 0 und 75% umfasst.

4. Verfahren nach einem der vorstehenden Ansprüche, **dadurch gekennzeichnet, dass** es weiter nach der Durchführung der Zementierungszyklen (C1, C2, C3, C4) einen letzten Verteilungsschritt (24), gefolgt von einem Abkühlungsschritt umfasst, während dem die Abkühlungsrate zwischen 7°C/min und 200°C/min beträgt.

5. Verfahren nach dem vorstehenden Anspruch, **dadurch gekennzeichnet, dass** der Abkühlungsschritt, der dem letzten Verteilungsschritt (24) folgt, außerhalb der Zementierungskammer (2) in einer dazu vorgesehenen Abkühlungszelle durchgeführt wird.

6. Verfahren nach einem der vorstehenden Ansprüche, **dadurch gekennzeichnet, dass** das Werkstück (1) aus dem Stahl besteht.

## Claims

1. A method for low-pressure carburizing of a workpiece (1) comprising steel, said steel comprising, in weight percent:
- from 0.10% to 0.20% in carbon,
- from 0.1% to 20% in cobalt,
- from 2% to 15% in nickel,
- from 1% to 10% in chromium,
**characterized in that** said method comprises:
a) a step of placing said workpiece (1) in a carburizing enclosure (2), the pressure in the carburizing enclosure (2) is between 200 Pa and 2500 Pa, and
b) implementing between 1 to 30 consecutive carburizing cycles (C1, C2, C3, C4), each cycle (C1, C2, C3, C4) comprising:
i) a step (10) of injecting carburizing gas selected from propane C3H8 and acetylene C2H2 into the carburizing enclosure (2) at a pressure between 10 000 Pa and 300 000 Pa, so as to enrich the surface of the workpiece (1) with carbon and to increase the surface rate of carbon of the workpiece (1) up to a predetermined higher surface rate (14), the carburizing gas being injected into the enclosure (2) at a flow rate of between 2,778×10⁻⁴ Nm³/s and 8,333×10⁻⁴ Nm³/s, the temperature of the enclosure (2) being between 950°C and 1050°C, and for a period of time t₁ of between 30 and 250s, and
ii) a step (12) of injecting a neutral gas selected from dinitrogen N2 and argon Ar into the carburizing enclosure (2) at a pressure between 10 000 Pa and 700 000 Pa, so as to diffuse the carbon from the surface to the interior of the workpiece (1), and to decrease the surface rate of carbon of the workpiece (1) to a predetermined lower surface rate (22), the neutral gas injection step (12) comprising a first phase of neutral gas injection, at a flow rate of between 2,778×10⁻⁴ Nm³/s and 2,778×10⁻³ Nm³/s, and for a period of time t₂ of between 5 and 60s, followed by a second phase of neutral gas injection, at a flow rate of between 1,389×10⁻⁴ Nm³/s and 8,333×10⁻⁴ Nm³/s, and for a period of time t₃ of between 10 and 2000s.

2. The method according to the preceding claim, **characterized in that** the predetermined higher surface rate (14) of carbon is the same for all cycles (C1, C2, C3, C4).

3. The method according to any of the preceding claims, **characterized in that** the carburizing gas has a dilution ratio of between 0 and 75%.

4. The method according to any one of the preceding claims, **characterized in that** it also comprises, after implementing the carburizing cycles (C1, C2, C3, C4), a final diffusion step (24) followed by a cooling step during which the cooling rate is between 7°C/min and 200°C/min.

5. The method according to the preceding claim, **characterized in that** the cooling step following the final diffusion step (24) is implemented outside the carburizing enclosure (2), in a dedicated cooling cell.

6. The method according to any of the preceding claims, **characterized in that** the workpiece (1) consists of said steel.
